# EUROPÄISCHE PATENTSCHRIFT

(11) **EP 0 737 763 B1**
(45) Veröffentlichungstag und Bekanntmachung des Hinweises auf die Patenterteilung: **27.12.2000**
(21) Anmeldenummer: 96105008.5
(22) Anmeldetag: 29.03.1996
(51) Int. Cl.: D02G 3/40

(54) **Hybridgarn und daraus hergestelltes permanent verformbares Textilmaterial, seine Herstellung und Verwendung**
Production and application of a permanently deformable textil material made out of hybrid yarn
Fabrication et utilisation d'un matériau textile mis en forme de manière permanente et réalisé à partir d'un fil hybride

(30) Priorität: 10.04.1995 DE 19513506
(43) Veröffentlichungstag der Anmeldung: 16.10.1996
(73) Patentinhaber: Hoechst Trevira GmbH & Co. KG, 60528 Frankfurt am Main (DE)
(72) Erfinder: Bak, Henning, 8600 Silkeborg (DK); Lichscheidt, Bent, 8600 Silkeborg (DK); Knudsen, Hans, 8600 Silkeborg (DK)
(74) Vertreter: Luderschmidt, Schüler & Partner GbR

(56) Entgegenhaltungen:
- EP-A- 0 303 499
- EP-A- 0 326 409
- EP-A- 0 354 139
- EP-A- 0 551 832
- DE-A- 4 243 465

## Beschreibung

Die vorliegende Erfindung betrifft ein Hybridgarn, enthaltend Verstärkungsfilamente und thermoplastische Matrixfilamente, und daraus hergestellte permanent verformbare, z.B. tiefziehfähige, textile Flächengebilde. Ferner betrifft die Erfindung die durch Verformen der erfindungsgemäßen verformbaren Textilflächen hergestellten faserverstärkten Thermoplast-Formkörper, die aufgrund der uni- oder multidirektional angeordneten, im wesentlichen gestreckten Verstärkungsfilamente eine gezielt einstellbare hohe Festigkeit in einer oder mehreren Richtungen aufweisen.

Hybridgarne aus unschmelzbaren (z.B. Glas- oder Kohlenstoffaser) und schmelzbaren Fasern (z.B. Polyesterfaser) sind bekannt. So betreffen beispielsweise die Patentanmeldungen EP-A-156 599, 156 600, 351 201 und 378 381 und die Japanische Druckschrift JP-A-04 353 525 Hybridgarne aus nichtschmelzbaren Fasern, z.B. Glasfasern, und thermoplastischen, z.B. Polyester-Fasern.
Auch die EP-A-551 832 und die DE-A-29 20 513 betreffen Mischgarne, die allerdings gebondet werden, vorher aber als Hybridgarn vorliegen.

Es ist auch bekannt aus Hybridgarnen, die einen hochschmelzenden oder unschmelzbaren Filamentanteil und einen thermoplastischen niedriger schmelzenden Filamentanteil aufweisen, Flächengebilde herzustellen, die durch Erwärmen über den Schmelzpunkt der thermoplastischen, niedriger schmelzenden Garnkomponente in faserverstärkte, steife Thermoplast-Platten, sog. "organische Bleche" überführt werden können.

Verschiedene Wege der Herstellung faserverstärkter Thermoplasthalbzeuge sind beschrieben worden in Chemiefasern/Textiltechnik 39./91. Jahrgang (1989) Seiten T185 bis T187, T224 bis T228 und T236 bis T240. Die Herstellung ausgehend von flächenförmigen Textilmaterialien aus Hybridgarnen wird dort als ein eleganter Weg beschrieben, der den Vorteil bietet, daß das Mischungsverhältnis von Verstärkungs- und Matrixfasern sich sehr exakt einstellen läßt und daß die Textilmaterialien sich aufgrund ihrer Drapierfähigkeit gut in Preßformen einlegen lassen (Chemiefasern/Textiltechnik 39./91. Jahrgang (1989), Seite T186).
Wie aus Seite T238/T239 dieser Publikation hervorgeht, ergeben sich Probleme allerdings bei der zweidimensionalen Verformung der Textilmaterialien. Da die Dehnungsfähigkeit der Verstärkungsfäden in der Regel vemachlässigbar klein ist, können Textilflächen aus herkömmlichen Hybridgamen, nur noch aufgrund ihrer Bindung verformt werden.
Dieser Verformbarkeit sind jedoch in der Regel enge Grenzen gesetzt, wenn Faltenbildung vermieden werden soll (T239), eine Erfahrung die durch Computersimulationen bestätigt wurde.
Der Ausweg, die Textilien aus Verstärkungs- und Matrixfäden in Formen zu pressen ist mit dem Nachteil behaftet, daß dann eine partielle Stauchung eintritt, was zu einer Verlagerung und/oder Kräuselung der Verstärkungsfäden, verbunden mit einem Abfall der Verstärkungswirkung, führt.
Eine weitere in Seite T239/T240 angesprochene Möglichkeit, dreidimensional verformte Formteile mit unverlagerten Verstärkungsfäden herzustellen, bestünde in der Herstellung dreidimensional gewebter Vorformlinge, was aber erheblichen maschinellen Aufwand, sowohl bei der Herstellung der Vorformlinge als auch bei der Thermoplast-Imprägnierung oder -Beschichtung, bedingt.

Ein grundsätzlich anderer Weg, faserverstärkte Thermoplastformkörper herzustellen, besteht darin, eine Textilfläche herzustellen, die im wesentlichen nur aus Verstärkungsgarnen besteht, diese als Ganze oder in Form von kleineren Abschnitten in Formen einzulegen oder auf Formen aufzulegen, mit einem geschmolzenen oder in einem Lösungs- oder Dispergiermittel gelösten oder dispergienen Matrixharz zu imprägnieren und das Harz durch Abkühlen oder Abdampfen des Lösung - oder Dispergiermittels auszuhärten.
Diese Methode kann auch in der Weise variiert werden, daß das Verstärkungstextil vor dem Ein- oder Auflegen in bzw. auf die Form imprägniert wird und/oder daß das Verstärkungstextil und ein thermoplastisches Matrixharz in geschlossenen Formen unter Druck in die gewünschte Form gepreßt wird wobei eine Arbeitstemperatur gewählt wird, bei der das Matrixharz fließt und die Verstärkungsfasern lückenlos einschließt.
Verstärkungstextilien für diese Technologie sind beispielsweise aus dem DE-GBM 85 21 108 bekannt. Das dort beschriebene Material besteht aus übereinanderliegenden Längs- und Querfadenschichten, die durch zusätzliche Längfäden aus thermoplastischem Material miteinander verbunden sind.
Ein ähnliches Verstärkungstextilmaterial ist aus der EP-A-0 144 939 bekannt.
Dese Textilbewehrung besteht aus Kett und Schußfäden, die mit Fäden aus thermoplastischem Material umwickelt sind, die durch Erhitzen ein Verschweißen der Verstärkungsfasern bewirken.

Ein weiteres Verstärkungstextilmaterial ist aus der EP-A-0 268 838 bekannt. Auch dieses besteht aus einer Schicht von Längfäden und einer Schicht von Querfäden, die nicht miteinander verwebt sind, wobei jedoch die eine der Fadenlagen ein wesentlich höheres Hitze-Schrumpfvermögen haben soll, als die andere. Bei dem aus dieser Druckschrift bekannten Material erfolgt der Zusammenhalt durch Hilfsfäden, die die Schichten der Verstärkungsfäden nicht verkleben sondern gegeneinander verschiebbar lose aneinander fixieren.

Zur Verbesserung der Verformbarkeit von Verstärkungseinlagen dient ein aus der DE-A-40 42 063 bekanntes Verfahren. Bei diesem werden in das als Textilbewehrung vorgesehene Flächengebilde längenverformbare, nämlich hitzeschrumpfende, Hilfsfäden eingearbeitet. Durch Erwärmen wird der Schrumpf ausgelöst und das Textilmaterial etwas zusammengezogen, sodaß die Verstärkungsfäden gewellt oder in loser Umschlingung gehalten werden.

Aus der DE-A-34 08 769 ist eine Verfahren bekannt zur Herstellung von faserverstärkten Formkörpern aus thermoplastischem Material, bei dem flexible textile Gebilde eingesetzt werden, die aus weitgehend unidirektional ausgerichteten Verstärkungsfasern und aus einer aus thermoplastischen Garnen oder Fasern aufgebauten Matrix bestehen. Diese Halbzeuge werden bei Ihrer endgültigen Formgebung durch heizbare Profildüsen verformt, wobei praktisch alle thermoplastischen Fasern aufgeschmolzen werden.

Ein schichtförmiges Halbzeug zur Herstellung von faserverstärkten, Thermoplast-Formkörpern ist aus der EP-A-0 369 395 bekannt. Dieses Material besteht aus einer Thermoplastschicht in die eine Vielzahl beabstandeter paralleler Verstärkungsfäden mit sehr geringer Reißdehnung eingebettet ist, die in regelmäßigen Abständen Auslenkungen aufweisen, die ein Fadenreservoir bilden. Bei der Verformung dieser schichtförmigen Halbzeuge werden die Auslenkungen der Verstärkungfäden gerade gezogen, wodurch das Reißen vermieden wird.

Vom fertigungstechnischen Standpunkt her sind solche Halbzeuge am vorteilhaftesten, die einen textilen Charakter haben, d.h. die drapierfähig sind, und die sowohl die Verstärkungsfasern als auch das Matrixmaterial enthalten.
Besonders vorteilhaft wären dabei solche, die ein genau festgelegtes Gewichtsverhältnis von Verstärkungsfasern zu Matrixmaterial aufweisen.
Die bisher bekannten drapierfähigen Halbzeuge, die ein definiertes Verhältnis von Verstärkungsfasern und Matrixmaterial aufweisen, können zwar in Preßformen eingelegt und zu Formkörpern verpreßt werden, haben aber nach dem Verformen wegen der Stauchung beim Pressen oft nicht mehr die ideale Anordnung und Streckung der Verstärkungsfasern.
Verstärkungseinlagen, wie z.B. die aus der DE-A-40 42 063 bekannten, sind zwar dreidimensional verformbar, z.B. durch Tiefziehen, wobei in der Regel die gewünschte Anordnung und Streckung der Verstärkungsfasern erreicht werden kann, müssen aber in einem zusätzlichen Arbeitsgang in das Matrixmaterial eingebettet werden.
Tiefziehfähige faserverstärkte Halbzeuge, wie die aus der EP-A-0 369 395 bekannten, sind wegen der komplizierten wellenförmigen Anordnung der Verstärkungsgarne schwierig herzustellen.

Es wurde nun gefunden, daß man die Nachteile des Standes der Technik weitgehend überwinden kann durch ein flächenförmiges Halbzeug, das textilen Charakter hat, permanent verformbar, z.B. tiefziefähig, ist und dabei sowohl die Verstärkungsfasern als auch das Matrixmaterial in definiertem Gewichtsverhältnis enthält.

Ein solches vorteilhaftes Halbzeug kann durch Weben, Wirken oder Stricken, aber auch durch Kreuzlegen oder andere bekannte Verfahren zur Herstellung flächenförmiger Textilien auf bekannten Maschinen hergestellt werden, ausgehend von einem Hybridgarn, das ein Gegenstand dieser Erfindung ist.

Im Sinne dieser Erfindung und in der folgenden Beschreibung sind unter den Begriffen "Fasern", "Fasermaterialien", "Faserbestandteile" und mit diesen Ausdrücken zusammengesetzten Begriffen auch "Filamente", "Filamentmaterialien", Filamentbestandteile" und damit zusammengesetzte Begriffe zu verstehen. Unter den "Faser- bzw. Filamentbestandteilen" sind nicht die chemischen Bestandteile der Fasern bzw. Filamente zu verstehen, sondern die faserförmigen bzw. filamentförmigen Bestandteile der erfindungsgemäßen Hybridgarne, Halbzeuge und faserverstärkten thermoplastischen Formkörper.

Das erfindungsgemäße Hybridgarn besteht aus zwei Gruppen von Filamenten, wobei die eine Gruppe aus einer oder mehreren Sorten von Verstärkungsfilamenten (Filamente (A)) und die andere Gruppe aus einer oder mehreren Sorten von Matrixfilamenten (Filamente (B)) besteht, dadurch gekennzeichnet, daß
- die Filamente (A) der ersten Gruppe einen Anfangsmodul von über 600 cN/tex, vorzugsweise von 800 bis 25000 cN/tex, insbesondere von 2000 bis 20000 cN/tex,
   eine feinheitsbezogene Höchstzugkraft von über 60 cN/tex, vorzugsweise von 80 bis 220 cN/tex, insbesondere von 100 bis 200 cN/tex
   und eine Höchstzugkraftdehnung von 0,01 bis 20%, vorzugsweise von 0,1 bis 7,0 %, insbesondere von 1,0 bis 5,0 % haben
- die Filamente (B) der zweiten Gruppe Thermoplastfilamente sind, die einen Schmelzpunkt haben, der mindestens 10 °C, vorzugsweise 20 bis 100 °C, insbesondere 30 bis 70 °C unter dem Schmelzpunkt der Filamente (A) liegt,
- die Filamente (A) eine Einkräuselung von 5 % bis 60 %, vorzugsweise von 12 bis 50 % insbesondere von 18 bis 36 % haben.

Zweckmäßigerweise sind die Filamente miteinander verwirbelt. Dies hat den Vorteil, daß das Hybridgarn wegen des verbesserten Fadenschlusses auf üblichen Maschinen leichter zu Flächengebilden verarbeitet, z.B. verwebt verstrickt oder verwirkt, werden kann und daß bei der Herstellung von faserverstärkten thermoplastischen Formkörpern aus dem flächenförmigen Textilmaterial wegen der innigen Mischung der Verstärkungs- und der Matrixfasern sehr kurze Fließwege des geschmolzenen Matrixmaterials und eine ausgezeichnete lückenlose Einbettung der Verstärkungsfilamente in die Thermoplastmatrix resultieren.
Zweckmäßigerweise liegt der Verwirbelungsgrad bei einem Öffnungslänge, gemessen mit einem Nadeltestgerät ITEMAT (gemäß US-A-2985995), von < 200 mm, vorzugsweise im Bereich von 5 bis 100 mm, insbesondere im Bereich von 10 bis 30 mm.

Die Fasern der Sorte (A) weisen eine Kräuselung auf, d.h. sie bilden eine Folge von kleinen oder größeren Bögen aus. Unter "Kräuselung" im Sinne dieser Erfindung ist der nichtgestreckte, wellenförmige Verlauf der Filamente (A) im Hybridgarn zu verstehen, der dadurch hervorgebracht wird, daß die Länge der Filamente (A) größer ist als die Garnlänge, in der sie enthalten sind.

Das erfindungsgemäße Hybridgarn hat zweckmäßigerweise einen Gesamttiter von 100 bis 25000 dtex, vorzugsweise von 150 bis 15000 dtex, insbesondere von 200 bis 10000 dtex.

Der Anteil der Filamente (A) beträgt 20 bis 90, vorzugsweise 35 bis 85, insbesondere 45 bis 75 Gew.-%,
der Anteil der Filamente (B) 10 bis 80, vorzugsweise 15 bis 45, insbesondere 20 bis 55 Gew.-% und der Anteil weiterer Faserbestandteile 0 bis 70, vorzugsweise 0 bis 50, insbesondere 0 bis 30 Gew.-% des erfindungsgemäßen Hybridgarns.

Der Anteil der Thermoplastfasern (B), deren Schmelzpunkt mindestens 10 °C tiefer liegt als der Schmelzpunkt der Verstärkungsfasern (A), beträgt 10 bis 80, vorzugsweise 15 bis 45, insbesondere 20 bis 40 Gew.-% des erfindungsgemäßen Hybridgarns.

Vorteilhafterweise haben die Filamente (A), die im Endprodukt, d.h. dem faserverstärkten dreidimensionalen Thermoplastformkörper die Verstärkungsfilamente bilden, ein Trockenhitze-Schrumpfmaximum von unter 3%.
Diese Filamente (A) haben zweckmäßigerweise einen Anfangsmodul von über 600 cN/tex, vorzugsweise von 800 bis 25000 cN/tex, insbesondere von 2000 bis 20000 cN/tex,
eine feinheitsbezogene Höchstzugkraft von über 60 cN/tex, vorzugsweise von 80 bis 220 cN/tex, insbesondere von 100 bis 200 cN/tex
und eine Höchstzugkraftdehnung von 0,01 bis 20%, vorzugsweise von 0,1 bis 7,0 %, insbesondere von 1,0 bis 5,0 %.

Im Interesse eines typisch textilen Charakters mit guter Drapierbarkeit weisen die Filamente (A) Einzeltiter von 0.1 bis 20 dtex, vorzugsweise 0,4 bis 16 dtex, insbesondere 0,8 bis 10 dtex auf.
In Fällen, in denen die Drapierbarkeit keine große Rolle spielt, können auch Verstärkungsfilamente mit größeren Einzeltitern als 20 dtex eingesetzt werden.

Die Filamente (A) sind entweder anorganische Filamente, oder Filamente aus sogenannten Hochleistungspolymeren oder vorgeschrumpfte und/oder fixierte organische Filamente aus anderen, zur Herstellung hochfester Filamente geeigneten organischen Polymeren.

Beispiele für anorganische Filamente sind Glasfilamente, Kohlenstoffilamente, Filamente aus Metallen oder Metallegierungen wie Stahl, Aluminium oder Wolfram; Nichtmetallen wie Bor; oder Metall- oder Nichtmetalloxiden, -carbiden oder nitriden, wie Aluminiumoxid, Zirkonoxid, Bornitrid, Borcarbid oder Siliciumcarbid; Keramikfilamente, Filamente aus Schlacke, Stein oder Quarz.
Bevorzugt als anorganische Filamente (A) sind Metall-, Glas-, Keramik- oder Kohlenstoffilamente, insbesondere Glasfilamente.

Als Filamente (A) eingesetzte Glasfilamente haben vorzugsweise Titer von 0,15 bis 3,5 dtex, insbesondere von 0,25 bis 1,5 dtex.

Filamente aus Hochleistungspolymeren im Sinne dieser Erfindung sind Filamente aus Polymeren, die ohne oder mit nur geringer Verstreckung, ggf. nach einer dem Spinnvorgang nachgeschalteten Wärmebehandlung, Filamente mit sehr hohem Anfangsmodul und sehr hoher Reißfestigkeit (= feinheitsbezogener Höchstzugkraft) liefern. Solche Filamente sind eingehend beschrieben in Ullmann's Encyclopedia of Industrial Chemistry, 5.Auflage (1989), Band A13, Seiten 1 bis 21 sowie Band 21, Seiten 449 bis 456. Sie bestehen beispielsweise aus flüssigkristallinen Polyestern (LCP), Poly-(bis-benzimidazo-benzophenanthrolin) (BBB), Poly-(amid-imiden) (PAI), Polybenzimidazol (PBI), Poly-(p-phenylenbenzo-bisoxazol)(PBO), Poly-(p-phenylenbenzo-bisthiazol)(PBT), Polyetherketon (PEK), Polyetheretherketon (PEEK), Polyetheretherketonketon (PEEKK), Polyetherimiden (PEI), Polyethersulfon (PESU), Polyimiden (PI), Aramiden wie Poly-(m-phenylen-isophthalamid)(PMIA), Poly-(m-phenylen-terephthalamid)(PMTA), Poly-(p-phenylen-isophthalamid)(PPIA), Poly-(p-phenylen-pyromellitimid)(PPPI), Poly-(p-Phenylen) (PPP), Poly-(phenyiensulfid)(PPS), Poly-(p-phenylen-terephthalamid)(PPTA) oder Polysulfon (PSU).

Vorzugsweise sind die Filamente (A) vorgeschrumpfte und/oder fixierte Aramid-, Polyester-, Polyacrylnitril-, Polypropylen-, PEK-, PEEK- oder Polyoxymethylen-Filamente, insbesondere vorgeschrumpfte und/oder fixierte Aramidfilamente oder Hochmodul-Polyesterfilamente.

Die Filamente (B) haben einen Anfangsmodul von über 200 cN/tex, vorzugsweise von 220 bis 650 cN/tex, insbesondere von 300 bis 500 cN/tex
eine feinheitsbezogene Höchstzugkraft von über 12 cN/tex, vorzugsweise von 25 bis 70 cN/tex, insbesondere von 30 bis 65 cN/tex
und eine Höchstzugkraftdehnung von 20 bis 50%, vorzugsweise von 15 bis 45 %, insbesondere von 20 bis 35 %.
Sie haben, je nach der geforderten Schmiegsamkeit (Drapierfähigkeit) des Halbzeugs Einzeltiter von 0.5 bis 25 dtex, vorzugsweise 0,7 bis 15 dtex, insbesondere 0,8 bis 10 dtex.

Die Filamente (B) sind synthetische organische Filamente.

Soweit sie gegenüber den Filamente (A) die erforderliche, oben genannte Schmelzpunktsdifferenz von mindestens 10°C, vorzugsweise 20 bis 100°C. insbesondere 30 bis 70°C, haben können sie aus den oben genannten Hochleistungspolymeren bestehen. Als Beispiel seien Filamente (B) aus Polyetherimid (PEI) genannt, wenn die Filamente (A) z.B. aus Glas sind.

Als Polymermaterial, aus denen die Filamente (B) bestehen, kommen aber auch andere spinnfähige Polymere in Betracht wie z.B.
Vinylpolymere wie Polyolefine, Polyvinylester, Polyvinylether, Polyacryl- und methacrylate, Polyvinylaromaten, Polyvinylhalogenide sowie die verschiedensten Copolymere, Block- und Pfropfpolymere, Liquid-crystal-Polymere oder auch Polymergemische.
Spezielle Vertreter dieser Gruppen sind Polyethylen, Polypropylen, Polybuten, Polypenten, Polyvinylchlorid, Polymethylmethacrylat, Poly-(meth)acrylnitril, ggf. modifiziertes Polystyrol, oder Mehrphasenkunststoffe wie ABS.
Ferner kommen in Betracht Polyadditions-, Polykondensations-, Polyoxidations-oder Cyclisierungspolymere. Spezielle Vertreter dieser Gruppen sind Polyamide, Polyurethane, Polyharnstoffe, Polyimide, Polyester, Polyether, Polyhydantoine, Polyphenylenoxid, Polyphenylensulfid, Polysulfone Polycarbonate, sowie deren Mischformen, deren Mischungen und Kombinationen untereinander und mit anderen Polymeren oder Polymer-Vorstufen, beispielsweise Polyamid-6, Polyamid-6,6, Polyethylenterephthalat oder Bisphenol-A-Polycarbonat.

Vorzugweise sind die Filamente (B) verstreckte Polyester-, Polyamid- oder Polyetherimidfilamente.
Besonders bevorzugt als Filamente (B) sind Polyester-POY-Filamente und insbesondere Polyethylenterephthalat-Filamente.

Besonders bevorzugt ist es, daß die Filamente (B) gleichzeitig die Thermoplastfilamente (Matrixfilamente) sind, deren Schmelzpunkt mindestens 10 °C unter dem Schmelzpunkt der Verstärkungsfilamente (A) des erfindungsgemäßen Hybridgarns liegt.

In vielen Fällen wird es gewünscht, daß die aus den erfindungsgemäßen Hybridgarnen über die flächenförmigen Halbzeuge hergestellten dreidimensional verformten Thermoplast-Formkörper Hilfs- und Zusatzstoffe, wie z.B. Füller, Stabilisatoren, Mattierungsmittel oder Farbpigmente enthalten sollen. In diesen Fällen ist es zweckmäßig, daß zumindest eine der Filamentsorten des Hybridgarns zusätzlich derartige Hilfs- und Zusatzstoffe enthält, in einer Menge von bis zu 40 Gew.-%, vorzugsweise bis zu 20 Gew.-%, insbesondere bis zu 12 Gew.-% des Gewichts der Faserbestandteile.
Vorzugsweise enthält der Anteil der Thermoplastfaser, deren Schmelzpunkt mindestens 10 °C tiefer liegt als der Schmelzpunkt der Verstärkungsfilamente (A), d.h. die Matrixfasern, die zusätzlichen Hilfs- und Zusatzstoffe in einer Menge von bis zu 40 Gew.-%, vorzugsweise bis zu 20 Gew.-%, insbesondere bis zu 12 Gew.-% des Gewichts der Faserbestandteile.
Bevorzugte Hilfs-und Zusatzstoffe, die in dem Thermoplast-Faseranteil enthalten sein können, sind Füller, Stabilisatoren und/oder Pigmente.

Endprodukte, die aus dem erfindungsgemäßen Hybridgarn hergestellt werden, sind die faserverstärkten Thermoplastformkörper. Diese werden aus dem Hybridgarn über flächenförmige, textile Flächengebilde (Halbzeug) hergestellt, die, da die darin enthaltenen Verstärkungsfilamente in gekräuseltem Zustand vorliegen, dreidimensional permanent verformbar sind.

Ein Gegenstand der vorliegenden Erfindung sind auch diese textilen Flächengebilde (Halbzeuge) bestehend aus dem, oder enthaltend einen ihre Verformbarkeit signifikant beeinflussenden Anteil des oben beschriebenen erfindungsgemäßen Hybridgarns. Die erfindungsgemäßen Flächengebilde können Gewebe, Gestricke oder Gewirke, stabilisierte Gelege oder ggf. gebondete Wirrvliese sein.
Vorzugsweise ist das Flächengebilde ein Gewirke oder Gestrick oder ein stabilisiertes, unidirektionales oder multidirektionales Gelege, insbesondere aber ein Gewebe.

Im Prinzip können die gewebten Flächen alle bekannten Gewebekonstruktionen aufweisen wie die Leinwandbindung und deren Ableitungen, wie z.B. Ripse-, Panama-, Gerstenkorn- oder Scheindreherbindung, die Köperbindung und deren vielfache Ableitungen, von denen nur beispielsweise Fischgratköper, Flachköper, Flechtköper, Gitterköper, Kreuzköper, Spitzköper, Zickzackköper, Schattenköper oder Schatten-Kreuzköper genannt seien, oder die Atlasbindung mit Flottierungen verschiedener Länge. (Wegen der Bindungsbezeichnungen vergl. DIN 61101)
Die Dichte jeder der Gewebeflächen liegt je nach der Anwendung für die das Material vorgesehen ist und je nach dem Titer der bei der Herstellung eingesetzten Garne im Bereich von 2 bis 60 Fäden/cm in Kette und Schuß. Innerhalb dieses Bereichs können die Dichten der Gewebelagen unterschiedlich oder, vorzugsweise, gleich sein.

In einer weiteren bevorzugten Ausführungsform der erfindungsgemäßen Textilmaterialien sind die textilen Flächen gewirkt oder gestrickt.
Die gewirkten textilen Flächen können kettengewirkt oder kuliergewirkt sein, wobei die Konstruktionen durch Henkel oder Flottungen in weitem Umfang variiert sein können. (Vergl. DIN 62050 und 62056)

Ein gestricktes oder gewirktes erfindungsgemäßes Textilmaterial kann Rechts/Rechts, Links/Links oder eine Rechts/Links-Maschenstruktur und deren bekannte Varianten sowie Jacquard-Musterungen aufweisen.
Die Rechts/Rechts-Maschenstruktur beinhaltet beispielsweise auch deren Varianten plattiert, durchbrochen, gerippt, versetzt, Welle, Fang oder Noppe sowie die Interlock-Bindung Rechts/Rechts/Gekreuzt.
Die Links/Links-Maschenstruktur beinhaltet beispielsweise auch deren Varianten plattiert, durchbrochen, unterbrochen, versetzt, übersetzt, Fang oder Noppe.
Die Rechts/Links-Maschenstruktur beinhaltet beispielsweise auch deren Varianten plattiert, hinterlegt, durchbrochen, Plüsch, Futter, Fang oder Noppe.

Die Gewebe- oder Maschenbindungen werden nach dem beabsichtigten Einsatzzweck des erfindungsgemäßen Textilmaterials ausgewählt, wobei rein technische Zweckmäßigkeit ausschlaggebend, gelegentlich aber auch zusätzlich dekorative Gesichtspunkte berücksichtigt werden können.

Wie bereits oben ausgeführt, weisen diese erfindungsgemäßen Flächengebilde eine sehr gute permanente Verformbarkeit, insbesondere Tiefziehfähigkeit auf, weil die darin enthaltenen Verstärkungsfilamente in gekräuseltem Zustand vorliegen.

Vorzugsweise sind die Verstärkungsfilamente (A) des darin enthaltenen Hybridgarns um 5 bis 60%, vorzugsweise 12 bis 50%, insbesondere 18 bis 36 % eingekräuselt.

Gegenstand der vorliegenden Erfindung sind auch faserverstärkte Formteile, bestehend aus 20 bis 90, vorzugsweise 35 bis 85, insbesondere 45 bis 75 Gew.-%, eines flächenförmigen Verstärkungsmaterials aus gering schrumpfenden Filamenten (A), das eingebettet ist in 10 bis 80, vorzugsweise 15 bis 45, insbesondere 25 bis 55 Gew.-% einer Thermoplastmatrix, 0 bis 70, vorzugsweise 0 bis 50, insbesondere 0 bis 30 Gew.-% weiterer Faserbestandteile und zusätzlich bis zu 40 Gew.-%, vorzugsweise bis zu 20 Gew.-%, insbesondere bis zu 12 Gew.-% des Gewichts der Faser- und Matrixbestandteile Hilfs- und Zusatzstoffe.

Flächenförmige Verstärkungsmaterialien die in die Thermoplastmatrix eingebettet sind, können aus Scharen paralleler Filamente bestehen, die unidirektional angeordnet oder z.B. in übereinanderliegenden Schichten multidirektional ausgerichtet und im wesentlichen gestreckt sind. Sie können aber auch aus Geweben Gewirken oder Gestricken, vorzugweise aber aus Geweben, bestehen.

Das erfindungsgemäße faserverstärkte Formteil enthält je nach den Erfordernissen des Anwendungsfalles als Hilfs-und Zusatzstoffe Füller, Stabilisatoren und/oder Pigmente.
Ein Charakteristikum dieser Formteile ist, daß sie durch Verformung eines textilen Flächengebildes aus dem oben beschriebenen Hybridgarn, in dem die Verstärkungsfilamente gekräuselt sind, bei einer Temperatur, die über dem Schmelzpunkt der Thermoplastfilamente und unter dem Schmelzpunkt der Verstärkungsfilamente (A) liegt, hergestellt werden.
Dabei ist es von Bedeutung daß sie durch dehnende Verformung hergestellt werden, wobei die im Halbzeug gekräuselten Verstärkungsfilamente zumindest im Bereich der verformten Partien gestreckt und geradegezogen werden.

Der Schmelzpunkt der zur Herstellung des erfindungsgemäßen Hybridgarns eingesetzten Filamente wurde im Differential Scanning Calorimeter (DSC) mit einer Aufheizgeschwindigkeit von 10 °C/min bestimmt.
Zur Bestimmung des Trockenhitze-Schrumpfs und der Temperatur des maximalen Trockenhitze-Schrumpfs der eingesetzten Filamente wurde das Filament mit einer Spannung von 0,0018 cN/dtex belastet und das Schrumpf-Temperatur-Diagramm aufgenommen. Aus dem erhaltenen Kurvenverlauf können beide Werte entnommen werden.
Zur Bestimmung der maximalen Schrumpfkraft wurde eine Schrumpfkraft-Temperatur-Kurve wurde kontinuierlich aufgenommen mit einer Aufheizgeschwindigkeit von 10°C/min und mit einer Ein- und Auslaufgeschwindigkeit des Filaments in den bzw. aus dem Ofen. Aus dem Kurvenverlauf sind beide gewünschten Werte zu entnehmen.

Die Bestimmung der Öffnungslänge als Maßzahl für den Grad der Verwirbelung erfolgte nach dem Prinzip des Nadeltest ("Hook drop test"), beschrieben in US-A-2985995 unter Benutzung eines ITEMAT-Prüfgeräts.

Ein weiterer Gegenstand dieser Erfindung ist ein Verfahren zur Herstellung des erfindungsgemäßen Hybridgarns, das dadurch gekennzeichnet ist, daß eine erste Gruppe von Filamenten (Filamente (A)) und eine zweite Gruppe von Filamenten (Filamente (B)) in einer Verwirbelungs- oder Blastexturiereinrichtung, der zumindestens die Filamente (A) mit einem Overfeed von 5 bis 60 % zugeleitet werden, verwirbelt werden, wobei
- die eingesetzten Filamente (A) der ersten Gruppe einen Anfangsmodul von über 600 cN/tex, vorzugsweise von 800 bis 25000 cN/tex, insbesondere von 2000 bis 20000 cN/tex,
   eine feinheitsbezogene Höchstzugkraft von über 60 cN/tex, vorzugsweise von 80 bis 220 cN/tex, insbesondere von 100 bis 200 cN/tex
   und eine Höchstzugkraftdehnung von 0,01 bis 20%, vorzugsweise von 0,1 bis 7,0 %, insbesondere von 1,0 bis 5,0 % haben
- die Filamente (B) der zweiten Gruppe Thermoplastfilamente sind, die einen Schmelzpunkt haben, der mindestens 10 °C, vorzugsweise 20 bis 100 °C, insbesondere 30 bis 70 °C unter dem Schmelzpunkt der Filamente (A) liegt.

In einer Variante können Filamente (A), die eine Einkräuselung von 5 % bis 60 %, vorzugsweise von 12 bis 50 %, insbesondere von 18 bis 36 %, haben mit oder ohne Überschußspeisung, oder Filamente (A), die keine Einkräuselung aufweisen, mit einer Überschußspeisung mit den Filamenten (B) verwirbelt werden.

"Überschußspeisung" der Filamente (A) bedeutet, daß der Verwirbelungseinrichtung in der Zeiteinheit eine größere Länge von Filamenten (A) zugeführt wird als von Filamenten (B).

Die Verwirbelung wird vorzugsweise so eingestellt, daß der Verwirbelungsgrad einer Öffnungslänge, von unter 200 mm, vorzugsweise im Bereich von 5 bis 100 mm, insbesondere im Bereich von 10 bis 30 mm liegt.

Auch die Verfahrensschritte, die erforderlich sind, um aus dem erfindungsgemäßen Hybridgarn einen faserverstärkten Thermoplast-Formkörper herzustellen sind Gegenstände der vorliegenden Erfindung.

Der erste dieser Schritte ist ein Verfahren zur Herstellung eines textilen Flächengebildes (Halbzeug) durch Verweben, Stricken, Wirken, Legen oder Wirrablage des erfindungsgemäßen Hybridgarns ggf. gemeinsam mit anderen Garnen, wobei das eingesetzte erfindungsgemäße Hybridgarn die oben beschriebenen Merkmale aufweist und wobei der Anteil des Hybridgarns so gewählt wird, daß er die permanente Verformbarkeit des Flächengebildes signifikant beeinflußt. Vorzugsweise wird hierbei soviel des erfindungsgemäßen Hybridgarns eingesetzt, daß der Anteil des Hybridgarns an der Gesamtmenge des verwebten, verstrickten, verwirkten, gelegten oder wirrabgelegten Garns 30 bis 100 Gew.-%, vorzugsweise 50 bis 100 Gew.-%, insbesondere 70 bis 100 Gew.-% beträgt.

Vorzugsweise erfolgt die Herstellung des Flächengebildes durch Weben mit einer Fadendichte von 4 bis 20 Fäden/cm oder durch unidirektionales oder multidirektionales Legen der Hybridgarne und Stabilisierung des Geleges durch quergelegte Bindefäden oder durch örtliches oder ganzflächiges Bonden.

Besonders bevorzugt und zweckmäßig ist es, daß ein Hybridgarn eingesetzt wird, bei dem der Grad der Einkräuselung der Filamente (A) so eingestellt ist, daß er etwa der bei der Verarbeitung erfolgenden Dehnung entspricht.

Der letzte Schritt der Verarbeitung des erfindungsgemäßen Hybridgarns besteht in der Herstellung eines faserverstärkten Formteils bestehend aus 20 bis 90, vorzugsweise 35 bis 85, insbesondere 45 bis 75 Gew.-%, eines flächenförmigen Fasermaterials aus Filamenten (A), das eingebettet ist in 10 bis 80, vorzugsweise 15 bis 45, insbesondere 25 bis 55 Gew.-% einer Thermoplastmatrix, sowie 0 bis 70, vorzugsweise 0 bis 50, insbesondere 0 bis 30 Gew.-% weiterer Faserbestandteile und zusätzlich bis zu 40 Gew.-%, vorzugsweise bis zu 20 Gew.-%, insbesondere bis zu 12 Gew.-% des Gewichts der Faser- und Matrixbestandteile Hilfs- und Zusatzstoffe, durch Verformung eines oben beschriebenen, erfindungsgemäßen, permanent verformbaren textilen Flächengebildes aus erfindungsgemäßendem Hybridgarn bei einer Temperatur, die über dem Schmelzpunkt der Thermoplastfilamente (B) und unter dem Schmelzpunkt der Verstärkungsfilamente (A) liegt, hergestellt wird.

Die folgenden Ausführungsbeispiele veranschaulichen die Herstellung des erfindungsgemäßen Hybridgarns der erfindungsgemäßen Halbzeuge I und II und eines erfindungsgemäßen, faserverstärkten Thermoplast-Formkörpers.

### Beispiel 1

Ein Multifilament-Glasgarn von 2 x 680 dtex und ein Multifilamentgarn aus Polyethylenterephthalat - Garn vom Titer 5 x dtex 300f64 (=1500 dtex) werden gemeinsam einer Verwirbelungsdüse zugeführt, in der sie durch einen Druckluftstrom verwirbelt werden. Dabei wird das Glasgarn der Verwirbelungsdüse mit einer 25 % größeren Geschwindigkeit zugeführt als das Polyethylenterephthalat - Garn (25 %ige Überschußspeisung).

Das Polyester-Garn hat einen Schmelzpunkt von 250 °C.
Das erhaltene verwirbelte Hybridgarn hat einen Gesamttiter von 3200 dtex, die Öffnungslänge, gemessen mit dem ITEMAT-Gerät, beträgt 19 mm.

### Beispiel 2

Ein texturiertes Multifilament-Hochmodul-Aramidgarn von dtex 220f200 dtex mit einer Einkräuselung von 35% und ein Multifilamentgarn aus Polyethylenterephthalat - Garn vom Titer 3x dtex 110f128 werden gemeinsam einer Verwirbelungsdüse zugeführt, in der sie durch einen Druckluftstrom verwirbelt werden. Dabei wird das Aramidgarn und das Polyethylenterephthalat - Garn der Verwirbelungsdüse mit etwa der gleichen Geschwindigkeit zugeführt.
Das Polyester-Garn hat einen Schmelzpunkt von 250 °C.
Das erhaltene verwirbelte Hybridgarn hat einen Gesamttiter von 630 dtex, die Öffnungslänge, gemessen mit dem ITEMAT-Gerät, beträgt 21 mm.

### Beispiel 3

Aus dem gemäß Beispiel 1 hergestellten Hybridgarn wird ein Gewebe mit Leinwandbindung angefertigt.
Die Fadendichte beträgt in der Kette 7,4, im Schuß 8,2 Fäden pro cm.
Dieses Gewebe (Halbzeug) hat eine gute permanente Verformbarkeit. Die mögliche Flächenvergrößerung beim Verformen liegt bei etwa 30 %.
Ein Gewebe mit praktisch gleichen Eigenschaften kann aus dem gemäß Beispiel 2 hergestellten Hybridgarn erhalten werden.

### Beispiel 4

Ein gemäß Beispiel 3 hergestelltes Halbzeug II wird in eine Kotflügelform gezogen und 3 Minuten auf 280°C erwärmt. Nach dem Abkühlen auf etwa 80°C kann der rohe Kotflügel-Formkörper der Tiefziehform entnommen werden.
Der erhaltene faserverstärkte Thermoplast-Formkörper hat eine ausgezeichnete Festigkeit. Die Verstärkungsfilamente sind darin sehr gleichmäßig verteilt und weitgehend gestreckt.

Der Formkörper wird durch Beschneiden, Glätten und Lackieren fertiggestellt.

## Patentansprüche

1. Hybridgarn, bestehend aus zwei Gruppen von Filamenten, wobei die eine Gruppe aus einer oder mehreren Sorten von Verstärkungsfilamenten (Filamente (A)) und die andere Gruppe aus einer oder mehreren Sorten von Matrixfilamenten (Filamente (B)) besteht, dadurch gekennzeichnet, daß
- die Filamente (A) der ersten Gruppe einen Anfangsmodul von über 600 cN/tex, vorzugsweise von 800 bis 25000 cN/tex, insbesondere von 2000 bis 20000 cN/tex,
eine feinheitsbezogene Höchstzugkraft von über 60 cN/tex, vorzugsweise von 80 bis 220 cN/tex, insbesondere von 100 bis 200 cN/tex
und eine Höchstzugkraftdehnung von 0,01 bis 20%, vorzugsweise von 0,1 bis 7,0 %, insbesondere von 1,0 bis 5,0 % haben
- die Filamente (B) der zweiten Gruppe Thermoplastfilamente sind, die einen Schmelzpunkt haben, der mindestens 10 °C, vorzugsweise 20 bis 100 °C, insbesondere 30 bis 70 °C unter dem Schmelzpunkt der Filamente (A) liegt,
- die Filamente (A) eine Einkräuselung von 5 % bis 60 %, vorzugsweise von 12 bis 50 % insbesondere von 18 bis 36 % haben.

2. Hybridgarn gemäß Anspruch 1, dadurch gekennzeichnet, daß die Filamente des Hybridgarns miteinander verwirbelt sind.

3. Hybridgarn gemäß mindestens einem der Ansprüche 1 und 2, dadurch gekennzeichnet, daß das es einen Gesamttiter von 100 bis 25000 dtex, vorzugsweise von 150 bis 15000 dtex, insbesondere von 200 bis 10000 dtex hat.

4. Hybridgarn gemäß mindestens einem der Ansprüche 1 bis 3, dadurch gekennzeichnet, daß der Anteil Filamente (A) 20 bis 90, vorzugsweise 35 bis 85, insbesondere 45 bis 75 Gew.-%,
der Anteil der Filamente (B) 10 bis 80, vorzugsweise 15 bis 45, insbesondere 25 bis 55 Gew.-% und der Anteil weiterer Faserbestandteile 0 bis 70, vorzugsweise 0 bis 50, insbesondere 0 bis 30 Gew.-% des Hybridgarns beträgt.

5. Hybridgarn gemäß mindestens einem der Ansprüche 1 bis 4, dadurch gekennzeichnet, daß die Filamente (A) einen Anfangsmodul von über 600 cN/tex, vorzugsweise von 800 bis 25000 cN/tex, insbesondere von 2000 bis 20000 cN/tex, eine feinheitsbezogene Höchstzugkraft von über 60 cN/tex, vorzugsweise von 80 bis 220 cN/tex, insbesondere von 100 bis 200 cN/tex und eine Höchstzugkraftdehnung von 0,01 bis 20%, vorzugsweise von 0,1 bis 7,0 %, insbesondere von 1,0 bis 5,0 % haben.

6. Hybridgarn gemäß mindestens einem der Ansprüche 1 bis 5, dadurch gekennzeichnet, daß die Filamente (A) ein Trockenhitze-Schrumpfmaximum von unter 3% aufweisen.

7. Hybridgarn gemäß mindestens einem der Ansprüche 1 bis 6, dadurch gekennzeichnet, daß die Filamente (A) Einzeltiter von 0.1 bis 20 dtex, vorzugsweise 0,4 bis 16 dtex, insbesondere 0,8 bis 10 dtex aufweisen.

8. Hybridgarn gemäß mindestens einem der Ansprüche 1 bis 7, dadurch gekennzeichnet, daß die Filamente (A) anorganische Filamente, Filamente aus Hochleistungspolymeren oder vorgeschrumpfte und/oder fixierte organische Filamente sind.

9. Hybridgarn gemäß mindestens einem der Ansprüche 1 bis 8, dadurch gekennzeichnet, daß die Filamente (A) Metall-, Glas-, Keramik- oder Kohlenstoffilamente sind.

10. Hybridgarn gemäß mindestens einem der Ansprüche 1 bis 9, dadurch gekennzeichnet, daß die Filamente (A) Glasfilamente sind.

11. Hybridgarn gemäß mindestens einem der Ansprüche 1 bis 10, dadurch gekennzeichnet, daß die Filamente (A) vorgeschrumpfte und/oder fixierte Hochmodul-Aramidfilamente oder Hochmodul-Polyesterfilamente sind.

12. Hybridgarn gemäß mindestens einem der Ansprüche 1 bis 11, dadurch gekennzeichnet, daß die Filamente (B) synthetische organische Filamente sind.

13. Hybridgarn gemäß mindestens einem der Ansprüche 1 bis 12, dadurch gekennzeichnet, daß die Filamente (B) Polyester-, Polyamid- oder Polyetherimidfilamente sind.

14. Hybridgarn gemäß mindestens einem der Ansprüche 1 bis 13, dadurch gekennzeichnet, daß die Filamente (B) Polyethylenterephthalat-Filamente sind.

15. Hybridgarn gemäß mindestens einem der Ansprüche 1 bis 14, dadurch gekennzeichnet, daß zumindest eine der Filamentsorten des Hybridgarns zusätzlich Hilfs- und Zusatzstoffe enthält, in einer Menge von bis zu 40 Gew.-%, vorzugsweise bis zu 20 Gew.-%, insbesondere bis zu 12 Gew.-% des Gewichts der Faserbestandteile.

16. Permanent verformbares textiles Flächengebilde bestehend aus, oder enthaltend einen seine Verformbarkeit signifikant beeinflussenden Anteil des Hybridgarns des Anspruchs 1.

17. Flächengebilde gemäß Anspruch 16, dadurch gekennzeichnet, daß das Flächengebilde ein Gewebe, Gestrick oder Gewirke, ein stabilisiertes Gelege oder ein ggf. gebondetes Wirrvlies ist.

18. Flächengebilde gemäß mindestens einem der Ansprüche 16 und 17, dadurch gekennzeichnet, daß das Flächengebilde ein Gewebe ist.

19. Flächengebilde gemäß mindestens einem der Ansprüche 16 bis 18, dadurch gekennzeichnet, daß ein stabilisiertes, unidirektionales Gelege ist.

20. Flächengebilde gemäß mindestens einem der Ansprüche 16 bis 19, dadurch gekennzeichnet, daß die Filamente (A) des darin enthaltenen Hybridgarns um 5 bis 60 %, vorzugsweise 12 bis 50 %, insbesondere 18 bis 36 % eingekräuselt sind.

21. Faserverstärktes Formteil, dadurch gekennzeichnet; daß es durch Verformung eines textilen Flächengebildes des Anspruchs 16 bei einer Temperatur, die über dem Schmelzpunkt der Thermoplastfilamente und unter dem Schmelzpunkt der Verstärkungsfilamente (A) liegt, hergestellt wird.

22. Formteil nach Anspruch 21, bestehend aus 20 bis 90, vorzugsweise 35 bis 85, insbesondere 45 bis 75 Gew.-%, eines flächenförmigen Fasermaterials aus gering schrumpfenden Filamenten (A), das eingebettet ist in 10 bis 80, vorzugsweise 15 bis 45, insbesondere 25 bis 55 Gew.-% einer Thermoplastmatrix, 0 bis 70, vorzugsweise 0 bis 50, insbesondere 0 bis 30 Gew.-% weiterer Faserbestandteile und zusätzlich bis zu 40 Gew.-%, vorzugsweise bis zu 20 Gew.-%, insbesondere bis zu 12 Gew.-% des Gewichts der Faser- und Matrixbestandteile Hilfs- und Zusatzstoffe.

23. Formteil gemäß Anspruch 22, dadurch gekennzeichnet, daß es als Hilfs- und Zusatzstoffe Füller, Stabilisatoren und/oder Pigmente enthält.

24. Formteil gemäß mindestens einem der Ansprüche 21 bis 23, dadurch gekennzeichnet, daß es durch dehnende Verformung hergestellt wird.

25. Verfahren zur Herstellung eines Hybridgarns des Anspruchs 1, dadurch gekennzeichnet, daß eine erste Gruppe von Filamenten (Filamente (A)) und eine zweit Gruppe von (Filamente (B)) in einer Verwirbelungs-oder Blastexturiereinrichtung, der zumindestens die Filamente (A) mit einem Overfeed von 5 bis 60 % zugeleitet werden, verwirbelt werden, wobei
- die eingesetzten Filamente (A) der ersten Gruppe einen Anfangsmodul von über 600 cN/tex, vorzugsweise von 800 bis 25000 cN/tex, insbesondere von 2000 bis 20000 cN/tex,
eine feinheitsbezogene Höchstzugkraft von über 60 cN/tex, vorzugsweise von 80 bis 220 cN/tex, insbesondere von 100 bis 200 cN/tex
und eine Höchstzugkraftdehnung von 0,01 bis 20%, vorzugsweise von 0,1 bis 7,0 %, insbesondere von 1,0 bis 5,0 % haben
- die Filamente (B) der zweiten Gruppe Thermoplastfilamente sind, die einen Schmelzpunkt haben, der mindestens 10 °C, vorzugsweise 20 bis 100 °C, insbesondere 30 bis 70 °C unter dem Schmelzpunkt der Filamente (A) liegt.

26. Verfahren gemäß Anspruch 25, dadurch gekennzeichnet, daß die Überschußspeisung der Filamente (A) so eingestellt wird, daß sich im verwirbelten Hybridgarn eine Einkräuselung von 5 % bis 60 %, vorzugsweise von 12 bis 50 % insbesondere von 18 bis 36 % einstellt.

27. Verfahren gemäß mindestens einem der Ansprüche 25 und 26, dadurch gekennzeichnet, daß die Verwirbelung so eingestellt wird, daß der Verwirbelungsgrad einer Öffnungslänge, gemessen im Nadeltest, von <200 mm, vorzugsweise im Bereich von 5 bis 100 mm, insbesondere im Bereich von 10 bis 30 mm entspricht.

28. Verfahren zur Herstellung des textilen Flächengebildes des Anspruchs 16 durch Verweben, Stricken, Wirken, Legen oder Wirrablage eines Hybridgarns ggf. gemeinsam mit anderen Garnen, dadurch gekennzeichnet, daß das eingesetzte Hybridgarn die im Anspruch 1 genannten Merkmale aufweist und daß der Anteil des Hybridgarns so gewählt wird, daß er die permanente Verformbarkeit des Flächengebildes signifikant beeinflußt,

29. Verfahren gemäß Anspruch 28, dadurch gekennzeichnet, daß der Anteil des Hybridgarns an der Gesamtmenge des verwebten, verstrickten, verwirkten, gelegten oder wirrabgelegten Garns 30 bis 100 Gew.-%, vorzugsweise 50 bis 100 Gew.-%, insbesondere 70 bis 100 Gew.-% beträgt.

30. Verfahren gemäß mindestens einem der Ansprüche 28 und 29, dadurch gekennzeichnet, daß die Herstellung des Flächengebildes durch Weben mit einer Fadendichte von 4 bis 20 Fäden/cm erfolgt.

31. Verfahren gemäß mindestens einem der Ansprüche 28 bis 30, dadurch gekennzeichnet, daß die Herstellung des Flächengebildes durch Legen der Garne und Stabilisierung des Geleges durch quergelegte Bindefäden oder durch örtliches oder ganzflächiges Bonden erfolgt.

32. Verfahren gemäß mindestens einem der Ansprüche 28 bis 31, dadurch gekennzeichnet, daß ein Hybridgam eingesetzt wird, bei dem der Grad der Einkräuselung der Filamente (A) so eingestellt ist, daß er etwa der bei der Verarbeitung erfolgenden Dehnung entspricht.

33. Verfahren zur Herstellung eines faserverstärkten Formteils des Anspruchs 21, bestehend aus 20 bis 90, vorzugsweise 35 bis 85, insbesondere 45 bis 75 Gew.-%, eines flächenförmigen Fasermaterials aus Filamenten (A), das eingebettet ist in 10 bis 80, vorzugsweise 15 bis 45, insbesondere 25 bis 55 Gew.-% einer Thermoplastmatrix, sowie 0 bis 70, vorzugsweise 0 bis 50, insbesondere 0 bis 30 Gew.-% weiterer Faserbestandteile und zusätzlich bis zu 40 Gew.-%, vorzugsweise bis zu 20 Gew.-%, insbesondere bis zu 12 Gew.-% des Gewichts der Faser- und Matrixbestandteile Hilfs- und Zusatzstoffe, dadurch gekennzeichnet, daß es durch Verformung eines textilen Flächengebildes des Anspruchs 16 bei einer Temperatur, die über dem Schmelzpunkt der Thermoplastfilamente und unter dem Schmelzpunkt der Verstärkungsfilamente (A) liegt, hergestellt wird.

## Claims

1. A hybrid yarn consisting of two groups of filaments, one group consisting of one or a plurality of types of reinforcing filaments (filaments (A)) while the other group consists of one or a plurality of types of matrix filaments (filaments (B)), characterised in that filaments (A) of the first group have an initial modulus of over 600 cN/tex, preferably of 800 to 25,000 cN/tex, in particular from 2,000 to 20,000 cN/tex,
- a fineness-related maximum tensile strength of over 60 cN/tex, preferably from 80 to 220 cN/tex and in particular from 100 to 200 cN/tex
and a maximum stress-strain level of 0.01 to 20%, preferably from 0.1 to 7.0% and particularly from 1.0 to 5.0%,
- the filaments (B) of the second group are thermoplastic filaments which have a melting point at least 10°C and preferably 20 to 100°C and particularly 30 to 70°C below the melting point of filaments (A),
- filaments (A) have a curl-in of 5% to 60%, preferably 12 to 50% and particularly of 18 to 36%.

2. A hybrid yarn according to claim 1, characterised in that the filaments of the hybrid yarn are swirled with one another.

3. A hybrid yarn according to at least one of claims 1 and 2, characterised in that it has a total titre of 100 to 25,000 dtex, preferably 150 to 15,000 dtex and particularly 200 to 10,000 dtex.

4. A hybrid yarn according to at least one of claims 1 to 3, characterised in that the proportion of filaments (A) is 20 to 90, preferably 35 to 85 and particularly 45 to 75% by weight,
the proportion of filaments (B) is 10 to 80, preferably 15 to 45 and particularly 25 to 55% by weight and the proportion of further fibre constituents is 0 to 70, preferably 0 to 50 and particularly 0 to 30% by weight of the hybrid yarn.

5. A hybrid yarn according to at least one of claims 1 to 4, characterised in that filaments (A) have an initial modulus of over 600 cN/tex, preferably 800 to 25,000 cN/tex and particularly 2,000 to 20,000 cN/tex, a fineness-related maximum tensile strength of over 60 cN/tex, preferably 80 to 220 cN/tex, particularly 100 to 200 cN/tex and a maximum stress-strain level of 0.01 to 20%, preferably 0.1 to 7.0% and particularly 1.0 to 5.0%.

6. A hybrid yarn according to at least one of claims 1 to 5, characterised in that filaments (A) have a dry heat-shrinkage maximum of less than 3%.

7. A hybrid yarn according to at least one of claims 1 to 6, characterised in that filaments (A) have an individual titre of 0.1 to 20 dtex preferably 0.4 to 16 dtex and particularly 0.8 to 10 dtex.

8. A hybrid yarn according to at least one of claims 1 to 7, characterised in that filaments (A) are inorganic filaments, filaments of heavy duty polymers or pre-shrunk and/or fixed organic filaments.

9. A hybrid yarn according to at least one of claims 1 to 8, characterised in that filaments (A) are metallic, glass, ceramic or carbon filaments.

10. A hybrid yarn according to at least one of claims 1 to 9, characterised in that filaments (A) are glass filaments.

11. A hybrid yarn according to at least one of claims 1 to 10, characterised in that filaments (A) are pre-shrunk and/or fixed high modulus aramide filaments or high modulus polyester filaments

12. A hybrid yarn according to at least one of claims 1 to 11, characterised in that filaments (B) are synthetic organic filaments.

13. A hybrid yarn according to at least one of claims 1 to 12, characterised in that filaments (B) are polyester, polyamide or polyether imide filaments.

14. A hybrid yarn according to at least one of claims 1 to 13, characterised in that filaments (B) are polyethylene terephthalate filaments.

15. A hybrid yarn according to at least one of claims 1 to 14, characterised in that at least one of the filament types in the hybrid yarn additionally contains adjuvants and additives, in an amount of up to 40% by weight, preferably up to 20% by weight and particularly up to 12% by weight of the weight of the fibre constituents.

16. A permanently deformable flat textile structure consisting of or containing a proportion of the hybrid yarn of claim 1 which can significantly influence its workability.

17. A flat structure according to claim 16, characterised in that the flat structure is a woven or knitted fabric, a stabilised laid fabric or a possibly bonded tangled fleece.

18. A flat structure according to at least one of claims 16 and 17, characterised in that the flat structure is a woven fabric.

19. A flat structure according to at least one of claims 16 to 18, characterised in that it is a stabilised and uni-directional laid structure.

20. A flat structure according to at least one of claims 16 to 19, characterised in that filaments (A) of the hybrid yarn contained therein are curled in by 5 to 60%, preferably 12 to 50% and particularly 18 to 36%.

21. A fibre reinforced moulding, characterised in that it is produced by shaping a flat textile structure according to claim 16 at a temperature which is above the melting point of the thermoplastic filaments and below the melting point of the reinforcing filaments (A).

22. A moulding according to claim 21, consisting of 20 to 90, preferably 35 to 85 and particularly 45 to 75% by weight of a flat-shaped fibre material of minimally shrinking filaments (A), which is embedded in 10 to 80, preferably 15 to 45 and particularly 25 to 55% by weight of a thermoplastic matrix, 0 to 70, preferably 0 to 50 and particularly 0 to 30% by weight of further fibre constituents and additionally up to 40% by weight, preferably up to 20% by weight and particularly up to 12% by weight of the weight of the fibre and matrix constituents adjuvants and additives.

23. A moulding according to claim 22, characterised in that as adjuvants and additives it contains, fillers, stabilisers and/or pigments.

24. A moulding according to at least one of claims 21 to 232, characterised in that it is produced by a stretching type of deformation.

25. A method of producing the hybrid yarn of claim 1, characterised in that a first group of filaments (filaments (A)) and a second group of filaments (filaments (B)) are swirled in a swirling or glowing-texturing arrangement to which at least filaments (A) are fed with an overfeed of 5 to 60%,
- the filaments (A) of the first group which are used having an initial modulus of over 600 cN/tex, preferably 800 to 25,000 cN/tex and particularly 2,000 to 20,000 cN/tex,
- a fineness related maximum tensile strength of over 60 cN/tex, preferably 80 to 220 cN/tex and particularly 100 to 200 cN/tex
and a maximum stress-strain level of 0.01 to 20%, preferably 0.1 to 7% and particularly 1 to 5%,
- filaments (B) of the second group are thermoplastic filaments having a melting point which is at least 10°C, preferably 20 to 100°C and particularly 30 to 70°C below the melting point of the filaments (A).

26. A method according to claim 25, characterised in that the overfeed of filaments (A) is so adjusted that a curl-in of 5% to 60%, preferably 12 to 50% and particularly 18 to 36% is adjusted in the swirled hybrid yarn.

27. A method according to at least one of claims 25 and 26, characterised in that the turbulence is so adjusted that the degree of turbulence corresponds to an opening length, measured in the needle test, of <200 mm, preferably in the range from 5 to 100 mm and particularly in the range from 10 to 30 mm.

28. A method of producing the flat textile structure according to claim 16 by weaving, knitting, laying or the tangled deposition of a hybrid yarn, possibly together with other yarns, characterised in that the hybrid yarn used has the features disclosed in claim 1 and in that the proportion of the hybrid yarn is so chosen that it significantly influences the permanent workability of the flat structure.

29. A method according to claim 28, characterised in that the proportion of the hybrid yarn in the total amount of the woven, knitted, worked, laid or tangled yarn amounts to 30 to 100% by weight and preferably 50 to 100% by weight and particularly 70 to 100% by weight.

30. A method according to at least one of claims 28 and 29, characterised in that the flat structure is produced by weaving with a thread density of 40 to 20 threads per cm.

31. A method according to at least one of claims 28 to 30, characterised in that the flat structure is produced by laying the yarns and stabilising the laid structure by transversely laid bonding threads or by localised or all-over bonding.

32. A method according to at least one of claims 28 to 31, characterised in that a hybrid yarn is used in which the degree of curl-in of the filaments (A) is so adjusted that it corresponds substantially to the elongation which occurs during working.

33. A method of producing a fibre-reinforced moulding according to claim 21, consisting of 20 to 90, preferably 35 to 85 and particularly 45 to 75% by weight of a flat-shaped fibre material consisting of filaments (A), which is embedded in 10 to 80, preferably 15 to 45 and particularly 25 to 55% by weight of a thermoplastics matrix as well as 0 to 70, preferably 0 to 50 and particularly 0 to 30% by weight of further fibre constituents and additionally up to 40% by weight, preferably up to 20% by weight and particularly up to 12% by weight of the weight of the fibre and matrix constituents adjuvants and additives, characterised in that it is produced by shaping a flat textile structure according to claim 16 at a temperature which is above the melting point of the thermoplastic filaments and below the melting point of the reinforcing filaments (A).

## Revendications

1. Fil hybride constitué de deux groupes de filaments, un groupe étant constitué d'un ou plusieurs sortes de filaments de renforcement (filaments (A)) et l'autre groupe d'un ou plusieurs sortes de filaments pour matrice (B), caractérisé en ce que
- les filaments (A) du premier groupe présentent un module d'élasticité supérieur à 600 cN/tex, de préférence de 800 à 25000 cN/tex, en particulier de 200 à 20000 cN/tex,
une résistance en traction limite ("feinheitsbezogene Höchstzugskraft") supérieure à 60 cN/tex, de préférence de 80 à 220 cN/tex, en particulier de 100 à 200 cN/tex
et un allongement à la rupture en traction limite de 0,01 à 20 %, de préférence de 0,1 à 7,0 %, en particulier de 1,0 à 5,0 %,
- les filaments (B) du second groupe sont des filaments thermoplastiques qui présentent un point de fusion d'au moins 10°C, de préférence de 20 à 100°C, en particulier de 30 à 70°C, inférieur au point de fusion des filaments (A),
- les filaments (A) présentent une texturation de 5 % à 60 %, de préférence de 12 % à 50 %, en particulier de 18 % à 36 %.

2. Fil hybride selon la revendication 1, caractérisé en ce que les filaments sont enchevêtrésles uns aux autres.

3. Fil hybride selon au moins l'une des revendications 1 et 2, caractérisé en ce qu'il possède un titre global de 100 à 25000 dtex, de préférence de 150 à 15000 dtex, en particulier de 200 à 10000 dtex.

4. Fil hybride selon au moins l'une des revendications 1 à 3, caractérisé en ce que le taux des filaments (A) est de 20 à 90, de préférence de 35 à 85, en particulier de 45 à 75 % en masse, le taux des filaments (B) est de 10 à 80, de préférence de 15 à 45, en particulier de 25 à 55 % en masse et le taux des autres constituants est de 0 à 70, de préférence de 0 à 50, en particulier de 0 à 30 % en masse du fil hybride.

5. Fil hybride selon au moins l'une des revendications 1 à 4, caractérisé en ce que les filaments (A) présentent un module d'élasticité supérieur à 600 cN/tex, de préférence de 800 à 25000 cN/tex, en particulier de 2000 à 20000 cN/tex, une résistance en traction limite rapportée au titre supérieure à 60 cN/tex, de préférence de 80 à 220 cN/tex, en particulier de 100 à 200 cN/tex et un allongement à la rupture en traction limite de 0,01 à 20 %, de préférence de 0,1 à 7,0 %, en particulier de 1,0 à 5,0 %.

6. Fil hybride selon au moins l'une des revendications 1 à 5, caractérisé en ce que les filaments (A) présentent un maximum de retrait de séchage inférieur à 3 %.

7. Fil hybride selon au moins l'une des revendications 1 à 6, caractérisé en ce que les filaments (A) présentent un titre unitaire de 0,1 à 20 dtex, de préférence de 0,4 à 16 dtex, en particulier de 0,8 à 10 dtex.

8. Fil hybride selon au moins l'une des revendications 1 à 7, caractérisé en ce que les filaments (A) sont des filaments inorganiques, des filaments en polymères hautes performances ou des filaments organiques pré-rétractés et/ou fixés.

9. Fil hybride selon au moins l'une des revendications 1 à 8, caractérisé en ce que les filaments (A) sont des filaments métalliques, de verre, de céramique ou de carbone.

10. Fil hybride selon au moins l'une des revendications 1 à 9, caractérisé en ce que les filaments (A) sont des filaments de verre.

11. Fil hybride selon au moins l'une des revendications 1 à 10, caractérisé en ce que les filaments (A) sont des filaments polyesters à haut module ou des filaments aramides à haut module pré-rétractés et/ou fixés.

12. Fil hybride selon au moins l'une des revendications 1 à 11, caractérisé en ce que les filaments (B) sont des filaments organiques synthétiques.

13. Fil hybride selon au moins l'une des revendications 1 à 12, caractérisé en ce que les filaments (B) sont des filaments polyester, polyamide ou polyétherimide.

14. Fil hybride selon au moins l'une des revendications 1 à 13, caractérisé en ce que les filaments (B) sont des filaments poly(téréphtalate d'éthylène).

15. Fil hybride selon au moins l'une des revendications 1 à 14, caractérisé en ce que au moins une des sortes de filaments du fil hybride contient de plus des adjuvants et des matières d'addition en une quantité allant jusqu'à 40 % en masse, de préférence jusqu'à 20 % en masse, en particulier jusqu'à 12 % en masse du poids des constituants fibreux.

16. Produits textile plat déformable de manière permanente constitué du fil hybride ou contenant un taux de fil hybride de la revendication 1 qui influence significativement sa déformabilité.

17. Produit plat selon la revendication 16, caractérisé en ce que le produit plat est un tissu ou un tricot, un mat stabilisée ou éventuellement une nappe enchevêtrée liée.

18. Produit plat selon au moins une des revendications 16 et 17, caractérisé en ce que le produit plat est un tissu.

19. Produit plat selon au moins l'une des revendications 16 à 18, caractérisé en ce qu'il est un mat stabilisé unidirectionnel.

20. Produit plat selon au moins l'une des revendications 16 à 19, caractérisé en ce que les filaments (A) du fil hybride contenu dans ledit produit sont texturés de 5 à 60 %, de préférence de 12 à 50 %, en particulier de 18 à 36 %.

21. Profilé renforcé de fibres, caractérisé en ce qu'il est préparé par déformation d'un produit plat textile de la revendication 16 à une température supérieure au point de fusion des filaments thermoplastiques et inférieure au point de fusion des filaments de renforcement (A).

22. Profilé renforcé de fibres selon la revendication 21, constitué de 20 à 90, de préférence de 35 à 85, en particulier de 45 à 75 % en masse d'un matière fibreuse plane en filaments faiblement rétractables (A), qui sont noyés dans une quantité de 10 à 80, de préférence de 15 à 45, en particulier de 25 à 55 % en masse d'une matrice thermoplastique, de 0 à 70, de préférence de 0 à 50, en particulier de 0 à 30 % en masse d'autres constituant fibreux et, de plus, jusqu'à 40 % en masse, de préférence jusqu'à 20 % en masse en particulier jusqu'à 12 % en masse, par rapport au poids des constituants fibreux et constituants pour matrice, d'adjuvants et de matières d'addition.

23. Profilé selon la revendication 22, caractérisé en ce qu'il contient, en tant qu'adjuvants et matières d'addition, des charges, des stabilisants et/ou pigments.

24. Profilé selon au moins l'une des revendication 21 à 23, caractérisé en ce qu'il est préparé par déformation étirante.

25. Procédé pour la préparation d'un fil hybride de la revendication 1, caractérisé en ce qu'on enchevêtre en premier groupe de filaments (filaments (A)) et un second groupe de filaments (filaments (B)) dans un dispositif d'enchevêtrement ou de texturation par soufflage, que l'on alimente au moins en filaments (A) avec une suralimentation de 5 à 60 %, où
- les filaments (A) du premier groupe présentent un module d'élasticité supérieur à 600 cN/tex, de préférence de 800 à 25000 cN/tex, en particulier de 200 à 20000 cN/tex,
une résistance en traction limite rapportée au titre supérieure à 60 cN/tex, de préférence de 80 à 220 cN/tex, en particulier de 100 à 200 cN/tex et un alloongement à la rupture en traction limite de 0,01 à 20 %, de préférence de 0,1 à 7,0 %, en particulier de 1,0 à 5,0 %,
- les filaments (B) du second groupe sont des filaments thermoplastiques qui possèdent un point de fusion d'au moins 10°C, de préférence de 20 à 100°C, en particulier de 30 à 70°C, inférieur au point de fusion des filaments (A).

26. Procédé selon la revendication 25, caractérisé en ce que la suralimentation en filaments (A) est réglée de façon telle qu'il s'établisse dans le fil hybride enchevêtré une texturation de 5 % à 60 %, de préférence de 12 à 50 %, en particulier de 18 à 36 %.

27. Procédé selon au moins l'une des revendications 25 à 26, caractérisé en ce qu'on règle l'enchevêtrement de façon telle que le degré d'enchevêtrement d'une longueur d'ouverture, mesuré par test à l'aiguille, soit de <200 mm, de préférence dans le domaine de 5 à 100 mm, en particulier dans le domaine de 10 à 30 mm.

28. Procédé pour la préparation du produit plat textile de la revendication 16 par tissage, tricotage, dépôt ou dépôt par enchevêtrement d'un fil hybride, éventuellement conjointement avec d'autres fils, caractérisé en ce que lie fil hybride utilisé présente les caractéristiques de la revendication 1 et que le taux du fil hybride est choisi de façon telle qu'il influence significativement la déformation permanente du produit plat.

29. Procédé selon la revendication 28, caractérisé en ce que le taux du fil hybride par rapport à la quantité totale du fil tissé, tricoté, déposé ou déposé par enchevêtrement est de 30 à 100 % en masse, de préférence de 50 à 100 % en masse, en particulier de 70 à 100 % en masse.

30. Procédé selon au moins l'une des revendications 28 et 29 caractérisé en ce qu'on prépare le produit plat par tissage avec un compte en fils de 4 à 20 fils/cm.

31. Procédé selon au moins l'une des revendications 28 à 30, caractérisé en ce qu'on prépare le produit plat par dépôt des fils et par stabilisation de la couche par des fils de liage déposés transversalement ou par liage local ou sur la totalité de la surface.

32. Procédé selon au moins l'une des revendications 28 à 31, caractérisé en ce qu'on utilise un fil hybride où le degré de la texturation des filaments (A) est établi de façon telle qu'il corresponde environ à l'étirage obtenu au cours de la transformation.

33. Procédé pour la préparation d'un profilé renforcé de fibres de la revendication 21, constitué de 20 à 90, de préférence de 35 à 85, en particulier de 45 à 75 % en masse d'une matière fibreuse plane en filaments (A), qui est noyée dans une quantité de 10 à 80, de préférence de 15 à 45, en particulier de 25 à 55 % en masse d'une matrice thermoplastique, ainsi que de 0 à 70, de préférence de 0 à 50, en particulier de 0 à 30 % en masse d'autres constituant fibreux et, de plus, jusqu'à 40 % en masse, de préférence jusqu'à 20 % en masse en particulier jusqu'à 12 % en masse du poids des constituants fibreux et constituants pour matrice, d'adjuvants et de matières d'addition, caractérisé en ce qu'on prépare le profilé renforcé déformation d'un produit plat textile de la revendication 16, à une température supérieure au point de fusion des filaments thermoplastiques et inférieure au point de fusion des filaments de renforcement (A).
